# EUROPÄISCHE PATENTSCHRIFT

(11) **EP 2 173 507 B1**
(45) Veröffentlichungstag und Bekanntmachung des Hinweises auf die Patenterteilung: **26.02.2014**
(21) Anmeldenummer: 08784808.1
(22) Anmeldetag: 16.07.2008
(51) Int. Cl.: B22F 3/03, F42B 12/00, B30B 15/02

(54) **VERFAHREN UND VORRICHTUNG ZUR HERSTELLUNG EINES ROHRFÖRMIGEN FESTKÖRPERS AUS EINER HOCHSCHMELZENDEN WOLFRAM- SCHWERMETALLLEGIERUNG, INSBESONDERE ALS HALBZEUG FÜR DIE FERTIGUNG EINES PENETRATORS FÜR EIN WUCHTGESCHOSS MIT SPLITTERWIRKUNG**
METHOD AND DEVICE FOR PRODUCING A TUBULAR SOLID BODY FROM A REFRACTORY TUNGSTEN-HEAVY METAL ALLOY, PARTICULARLY AS A SEMI-FINISHED PRODUCT FOR THE PRODUCTION OF A PENETRATOR FOR A KINETIC ENERGY PROJECTILE WITH FRAGMENTATION EFFECT
PROCÉDÉ ET DISPOSITIF DE FABRICATION D'UN CORPS SOLIDE DE FORME TUBULAIRE À PARTIR D'UN ALLIAGE DE TUNGSTÈNE ET DE MÉTAUX LOURDS À HAUT POINT DE FUSION, EN PARTICULIER COMME ÉBAUCHE POUR LA FABRICATION D'UN PÉNÉTRATEUR POUR MUNITIONS À HAUTE PÉNÉTRATION ET EFFET DE FRAGMENTATION

(30) Priorität: 09.08.2007 DE 102007037702
(43) Veröffentlichungstag der Anmeldung: 14.04.2010
(73) Patentinhaber: Rheinmetall Waffe Munition GmbH, 29345 Unterlüss (DE)
(72) Erfinder: BEISTER, Klaus-Dieter, 29348 Eschede (DE); OUDELHOVEN, René, NL-6291 BS Vaals (NL); VAGEDES, Michael, 29320 Hermannsburg (DE)
(74) Vertreter: Dietrich, Barbara
(86) Internationale Anmeldenummer: PCT/EP2008/005800
(87) Internationale Veröffentlichungsnummer: WO 2009/018902

(56) Entgegenhaltungen:
- EP-A- 1 722 187
- DE-A1- 4 124 198
- DE-A1-102005 049 748
- DE-C1- 3 821 474
- GB-A- 2 165 483
- JP-A- 2004 114 139
- US-A1- 2005 006 825
- MINDRUP W ET AL: "Isostatisches Pressen nach dem QUINTUS-Verfahren" KERAMISCHE ZEITSCHRIFT, DVS VERLAG, DUESSELDORF, DE, Bd. 23, Nr. 9, 1. Januar 1971 (1971-01-01), Seiten 510-514, XP009107115 ISSN: 0023-0561

## Beschreibung

Die Erfindung betrifft ein Verfahren und eine Vorrichtung zur Herstellung eines rohrformige Penetrators für ein Wuchtgeschoss mit Splitterwirkung.

Aus der DE 38 21 474 C1 Ist ein unterkalibriges, drallstabillsiertes Mehrzweckgeschoss bekannt, das aus einem flüsslgphasengesinterten Sehwermetall-Sinterwerkstoff aus im Wesentlichen metallischem Wolframpulver mit Zusätzen von Kobalt und Nickel. Aus diesen wird ein Geschossrohling geformt und flüssigphasengesintert wurde. Der gesinterte Geschossrohling kann dann ohne weitere thermisch und / oder mechanische Zusatzbehandlungen auf seine Endabmessung bearbeitet werden. Zur Verbesserung der Bearbeitbarkeit kann vorher noch ein Lösungsglühen vorgenommen werden. Nach der Fertlgbearbehung des Geschosskörpers erfolgt das abschließende Versprödungeglühen, vorzugsweise unter Vakuum.

Die US 2005/0006825 A1 betrifft ein Verfahren zur Herstellung eines ausgeformten Grünlings bzw. Rohlings sowie von Einlagen beim Härten des Grünlings. Dabei wird keramisches Puder in einer isostatischen Pressvorrichtung zu einem Grünling gepresst. Die Pressvorrich. tung besteht ihrerseits aus einem Metallrohr, das durch einen lösbar angeordneten oberen Deckel geschlossen Ist, wobei ein Teil des Deckels In ein flexibles Rohr eingreift, das in einem rohrförmigen Dichtungsgummi eingebracht Ist. Das Dichtungegummi lagert dabei das flexible Rohr mittig im Metallrohr. Das Metallrohr weist seitlich eine Offnung für den Druckeinlass auf. Von unten Ist das Metallrohr mit einem eine Bohrung besitzenden Metalldeckel versehen. Durch diesen unteren Deckel wird das in Matrizen befindliche Keramikpulver in die Vorrichtung elngeführt und diese dabei verschlossen. Über den seitlichen Druckelnlass wird dann das flexible Rohr gegen die Matrizen und diese gegen die pulverförmige Keramik gedrückt. Das Pressverfahren läuft dabei hydrostatisch ab.

Die JP 2004114139 A offenbart eine Vorrichtung für kafthydrostatisches Pressen zur Herstellung eines Formteils mit einer Anzahl von Löchern mit gänzlich einheitlicher Puderdlchte. Die Vorrichtung umfasst ein elastisches Gestell sowie einen oberen und einen unteren Deckel zum Abschließen der oberen und unteren offenen Abschnitte, sowie eine Anzahl metallischer Einlagen.

Der DE 41 24 198 A1 ist ein Verfahren zur Herstellung von Sinterformtellen entnehmbar, bei dem ein Pulverwerkstoff kaltisostatisches Pressen in einer unter der Wirkung eines Druckmediums schrumpfenden Pressform zu einem Grünling verdichtet und dieser anschließend gesindert wird. Hierbei wird das kaltisostatische Pressverfahren In formstelfen, nur einmal verwendbaren Pressformen aus geschäumten Kunststoffen durchgeführt. Je nach Größe und Geometrie des Sinterform- Rohlings wird die einmal verwendbare Pressform zwei- oder mehrteilig gefertigt. In die Pressform kannten massive Formkerne eingelegt werden, welche die Herstellung Innen hohler Sinterform- Rohrtelle erlauben. Die Pressform selbst kann vor dem Sintern vom Grünling abgenommen werden. Alternativ ist vorgesehen, dass Pressform und Grünling zusammen gesintert werden.

Bekannt sind Wuchtgeschosse mit einem massiven Penetrator aus WSM (Wolfram Schwermetall). Diese so genannten KE- Penetratoren sind auf eine maximale Eindringtiefe an Panzerzlelen optimiert und dienen zur Bekämpfung gegnerischer Kampfpanzer.

Für spezielle Munition, wie beispielsweise PELE, ALP oder WSM- Sprenggeschoss werden, bedingt durch die neuen Anforderungen an diese Munitionen, rohrförmige Penetratoren verwendet. Diese sollen möglich Kolateralschäden eines Penetrators beispielsweise beim Durchdringen einer Mauer oder dergleichen vermeiden, Derartige Penetratoren werden bisher aus Vollstäben hergestellt, die durch Tieflochbohren nachträglich bearbeitet werden, um so ausgehöhlt oder durchbohrt zu werden. Dieses Verfahren ist technisch sehr aufwändig und nicht wirtschaftlich.

Ein Verfahren zur Herstellung eines derartigen Vollpenetrators ist beispielsweise aus der DE 10 2005 049 748 A1 bekannt. Zur kostengünstlgen Herstellung eines derartigen Penetrators wird in eine, an die Außenabmessungen des Penetrators konzentrisch an die Abmessung des Penetratorkems angepasste Doppeltrichtereinfüllvorrichtung eingebracht, wodurch ein Zwischenraum geschaffen wird. Während In dem Innenrohr eine erste wolframartige Pulvermischung mit hohem Wolframanteil zur Herstellung des Penetratorkerns eingefüllt wird, wird In den ringformigen Zwischenraum eine zweite wolframhaltige Pulvermischung eingebracht, die gegenüber der anderen Pulvermischung einen geringeren Wolframanteil aufweiset. Dabei wird eine Pulvermischung zu einem Presskörper gepresst, der Körper danach gesintert. In einem weiteren Schritt erfolgen dann das Kaltumformen des Presskörpers und die Endbearbeitung des Penetratorrohlings.

Die GB 2 165 483 A beschreibt eine Vorrichtung und ein Verfahren zur Herstellung eines gepressten rohrförmigen Körpers, der eine Nut an seiner Außenfläche hat. Der Körper wird durch isostatisches Pressen von tellchenförmigem Material in einer elastischen Form geformt, die an einem Ende mit Hilfe eines Formverschluss- und Kernhalteelements verschlossen ist. Hergestellt werden damit Keramikisolatoren.

Hier greift die Erfindung die Aufgabe auf, ein kostengünstlgeres Verfahren und eine Vorrichtung zur Durchführung dieses Verfahrens zur Herstellung von Penetratoren für Wuchtgeschosse mit Splitterwirkung aufzuzeigen.

Gelöst wird die Aufgabe durch die Merkmale des Patentanspruchs 1 bzw. 11. Vorteilhafte Ausführungen sind in den Unteransprüchen enthalten.

Der Erfindung liegt die Idee zugrunde, derartige Rohre oder rohrförmige Penetratoren, bei denen beide Enden offen oder auch eines geschlossen sein können, im Sinterverfahren ohne Nacharbeit der Innenkontur herzustellen. Gesintert wird mit einem Innenmedium im Rohling, der nach dem Sintern leicht entfernt werden kann. Ein gleichmäßiges Schwingen wird, wie bei Vollstäben bekannt, durch entsprechende Pressverfahren und Temperaturverläufe beim Sintern erreicht. Die Werkstoffeigenschaften werden durch die Legierungszusammensetzung eingestellt und durch Wärmebehandlung sowie ggf, mechanlsches Umformen geprägt.

Das Verfahren ist einsetzbar für kleine Stäbe für Mittelkallbermunition (z. B. Außen ∅ 22mm, Innen ∅ 15 mm), als unterkalibrige Großkallbermunition und für große Stäbe für Vollkalibermunition 120mm (zB. Außen ∅ 20mm, Innen ∅ 110mm). Der Werkstoff Ist eine Wolfram-Schwermetall - Legierung.

Länge und Durchmesser sind variabel und werden derzeit nicht durch das Verfahren selbst, sondern vielmehr durch die herkömmlichen Fertigungsanlagen begrenzt. Das hat aber den Vorteil, dass vorhandene Fertigungsanlagen verwendet werden können.

Zur Herstellung eines solchen rohrförmigen Festkörpers wird eine Einfüllvorrichtung, bestehend aus einem Außenrohr mit konzentrisch angeordneter Pressmatrize sowie ein Füllstück mit aufgestecktem Füllrohr und Zentrierteil, mit einem Metaltpulvergemlech befollt.

Länge und Durchmesser von Außenrohr und Pressmatrize bestimmen dle Außenkontur und die Geometrie des Fallstücka bestimmt die Innenkontur des rohrförmigen Festkörpers,

Zum Zentrieren des Füllstücks in der Pressmatrize ist an einem Ende eine Zentrierscheibe aus Kunststoff befestigt und am anderen Ende findet die Zentrierung über ein aufgestecktes Zentrierteil mit daran fest verbundenem Füllrohr statt. Eine Befüllung des Hohlraumes zwisehen Pressmatrize und Füllstück mit einer Metallpulvermischung wird über das Füllrohr ermöglicht. Nach dem Befüllen der Einfüllvorrichtung bis zur Oberkante des Füllstücks wird das Zentrierteil samt Füllrohr vom Füllstück entfernt. Zur Herstellung von rohrförmigen Festkörpern mit einem verschlossenen Ende wird nach dem Entfernen von Zentrierteil und Füllrohr die Metallpulvermischung von Hand bis zu der gewünschten Höhe oberhalb des Füllstücks nachgefüllt. Nach dem Befüllen wird die Pressmatrize mit einem Stopfen verschlossen.

Zum Verdichten des Metallpulvers wird die Einfüllvorrichtung in einer Pressanlage platziert und zu einem Grünling gepresst. Dieser hat, je nach Aufbau der Einfüllvorrichtung, nach Entnahme aus dieser, die Form eines einseitig verschossenen oder beidseitig offenen Rohres.

Nach dem Pressen wird der Grünling in einem oder mehreren Durchgängen gesintert, wodurch bekannter Maßen aus dem Pressling Werkstücke mit Festkörpereigenschaften hergestellt werden. Geschaffen werden beispielsweise Rohre zur Herstellung von Penetratoren mit sehr guter Splitterwirkung, die über das Verhältnis von Innen- zum Außendurchmesser und den entsprechenden Werkstoff bzw. die Werkstoffzusammensetzung einstellbar ist.

Anhand eines Ausführungsbeispiels mit Zeichnung soll die Erfindung näher erläutert werden.

Es zeigen
- Fig. 1a: eine Einfüllvorrichtung im Befüllungszustand,
- Fig. 1b: die Einfüllvorrichtung im befüllten (geschlossenen) Zustand,
- Fig. 2: einen nach dem Verfahren hergestellten rohrförmigen Festkörper mit einseitig verschlossenem Ende.

Fig. 1a, b zeigen eine Einfüllvorrichtung bzw. -form 1 zur Herstellung eines rohrförmigen, hier einseitig geschlossenen Festkörpers 10, (vgl. Fig. 2).

Die Einfüllvorrichtung Fig. 1 a besteht aus einem Außenrohr 2 (bevorzugt aus Stahl), bei dem sich auf der Mantel- und Bodenfläche in regelmäßigen Abständen Bohrungen befinden. In diesem Außenrohr 2 sind konzentrisch angebracht eine Pressmatrize 3 (bevorzugt aus PU) ein Füllstück 4 (bevorzugt aus Metall) sowie ein Füllrohr 5 angebracht. Die Konzentrizität des Füllstücks 4 wird gewährleistet durch eine Zentrierscheibe 6 (bevorzugt aus PU) am unteren Ende und dem auf dem Füllstück aufgesteckten Zentrierteil 7 des Füllrohrs 5 am oberen Ende. Zentrierteil 7 und Füllrohr 5 sind fest miteinander verbunden. Befüllt wird dabei ein sich zwischen Pressmatrize 3 und Füllstück 4 ausbildender Zwischenraum 8. Nach dem Befüllen der Einfüllvorrichtung Fig. 1 a mit der Metallpulvermischung bis zum oberen Ende des Füllstücks 4 wird Zentrierteil 7 samt Füllrohr 5 vom Füllstück 4 entfernt und anschließend wird von Hand Metallpulvermischung nachgefüllt und die Pressmatrize mit einem Stopfen 9 verschlossen (Fig. 1 b).

Zum Verdichten des Metallpulvers wird die Einfüllvorrichtung Fig. 1b in einer hydrostatischen Pressanlage (nicht näher dargestellt, da bekannt) platziert und bei einem Druck von ca. 1500 bar wird die Metallpulvermischung zu einem Grünling gepresst. Dieser hat nach Entnahme aus der Einfüllvorrichtung Fig. 1b die Form eines einseitig verschlossenen Rohres und kann ohne zu zerbrechen gehändelt werden.

Die gepressten Rohre werden anschließend in einem oder mehreren Durchgängen in einem Ofen gesintert (Vorsintem bei einer Temperatur zwischen 1400°C und 1490°C, Nachsintern bei einer Temperatur zwischen 1495°C und 1570°C), so dass aus dem Pressling Werkstücke mit Festkörpereigenschaften hergestellt werden. Dazu werden die gepressten Rohre beim Vor- und Nachsintem einem vorgewählten Zeit- Temperaturverlauf unterzogen, wobei sichergestellt wird, dass sich in einem stabilen Wolframskelett eine Schmelze aus Wolfram und den restlichen Binderelementen bildet und in allen Richtungen gleichmäßig schwindet, so dass nach dem Nachsintem ein geometrisch erwünschter Festkörper entsteht, wie beispielsweise in Fig. 2 aufgezeigt.

Um einen Werkstoff mit den geforderten Werkstoffeigenschaften zu erhalten, wird nach dem Nachsintem der Festkörper einer Wärmebehandlung unterzogen. Dadurch lassen sich z.B. Zugfestigkeit, Bruchdehnung und Einschnürung einstellen. Diese erfolgt bevorzugt in einem Glühverfahren, bei dem das Glühen im Hochvakuum unterhalb der Schmelztemperatur des Binders zu einer Phasenumwandlung führt, die beim anschließenden Abschrecken z.B. in N₂ zur Fixierung des Werkstoffzustandes und somit der Werkstoffeigenschaften führt.

In Fig. 2 ist ein rohrförmiger Festköper zur Herstellung einer nicht näher dargestellten Munition (beispielsweise ein Wuchtgeschoss mit Splitterbildung) aufgezeigt, welcher nach dem zuvor beschriebenen Verfahren hergestellt worden ist und die eingestellten Festkörpereigenschaften aufweist. Dieser besitzt mit L_{g} eine vorgebbare Gesamtlänge und mit Lᵥ eine Länge des Vollkörpers und weist einem Innendurchmesser dᵢ und einem Außendurchmesser dₐ auf.

## Patentansprüche

1. Verfahren zur Herstellung eines rohrförmigen Penetrators für ein Wuchtgeschoss mit Splitterwirkung mit folgenden Schritten:
- eine Einfüllvorrichtung, bestehend aus einem Außenrohr (2) mit einer darin befindlichen Pressmatrize (3) sowie einem Füllstück (4), wird mit einem Metallpulvergemisch in einem sich zwischen dem Füllstück (4) und Pressmatrize (3) bildenden Zwischenraum (8) befüllt und dieser dann verschlossen,
- zum Verdichten des Metallpulvers wird die Einfüllvorrichtung (1) in einer hydrostatischen Pressanlage platziert und die Metallpulvermischung zu einem Grünling gepresst,
- der Grünling wird anschließend In einem oder mehreren Durchgängen In einem Ofen gesintert, wozu der Grünling einem vorgewählten Zeit-Temperaturverlauf unterzogen wird, sodass sichergestellt wird, dass sich eine Schmelze bildet und In allen Richtungen gleichmäßig schwindet, sodass nach dem Sintern ein geometrisch erwünschter Festkörper entsteht.
- nach dem Sintern wird der Festkörper einer Wärmebehandlung unterzogen, wodurch sich Zugfestigkeit und Bruchdehnung einstellen lassen,

2. Verfahren nach Anspruch 1, **dadurch gekennzeichnet, dass** die Wärmebehandlung bevorzugt ein Glühverfahron ist, bei dem das Glühen im Hochvakuum unterhalb der Schmelztemperatur des Binders zu einer Phasenumwandlung führt.

3. Verfahren nach Anspruch 2, **dadurch gekennzeichnet, dass** beim anschließenden Abschrecken der Werkstoffzustand und somit die Werkstoffeigenschaften fixiert werden.

4. Verfahren nach einem der Ansprüche 1 bis 3, **dadurch gekennzeichnet, dass** nach der Wärmebehandlung der Festkörper einem Schmiedeverfahren unterzogen wird, wodurch Fließspannung und Zugfestigkeit zunehmen.

5. Verfahren nach einem der Ansprüche 1 bis 4, **dadurch gekennzeichnet, dass** das Befüllen der Einfüllvorrichtung mit dem Metallpulver über ein Füllrohr (5) erfolgt, der auf dem Füllstück (4) aufgesetzt ist und ein Befüllen zwischen Füllstück (4) und Pressmatrize (3) ermöglicht.

6. Verfahren nach einem der Ansprüche 1 bis 5, **dadurch gekennzeichnet, dass** das Füllrohr (5) nach dem Befüllen der Einfüllvorrichtung entfernt wird.

7. Verfahren nach Anspruch 8, **dadurch gekennzeichnet, dass** nach Entfernen von Füllrohr (5) und Zentriertell (7) anschließend von Hand die Metallpulvermischung bis zu der gewünschten Höhe oberhalb des Füllstücks (4) nachgefüllt wird.

8. Verfahren nach einem der Ansprüche 1 bis 7, **dadurch gekennzeichnet, dass** das verschlleßen des Zwischenraumes (8) durch einen Stopfen (9) erfolgt.

9. Verfahren nach einem der Ansprüche 1 bis 8, **dadurch gekennzeichnet, dass** es sich um eine Wolfram-Schwermetalllegierung handelt mit 80 - 98 Gew.% Wolfram und wenigstens einer zweiten Komponente aus der Gruppe TI, V, Cr, Mn, Fe, Co. Ni, Mo oder irgendeiner Kombination hiervon.

10. Verfahren nach einem der Ansprüche 1 bis 9, **dadurch gekennzeichnet, dass** die Splitterwirkung der Penetratoren über das Verhältnis von Inneridurchmesser (dᵢ) zum Außendurchmesser (dₐ) und den entsprechenden Werkstoff bzw. Werkstoffzusammensetzungen einstellbar ist.

11. Einfüllvorrichtung zur Herstellung eines rohrförmigen Penetrators für ein Wuchtgeschoss mit Splitterwirkung zur Realisierung des Verfahrens nach einem der Ansprüche 1 bis 10 , mit einem Außenrohr (2), einer Im Außenrohr (2) konzentrisch angebrachten Pressmatrize (3) und einem Füllstück (4), wodurch sich zwischen Preasmatrize (3) und Füllstück (4) ein Zwischenraum (8) bildet, der mit einer Metallpulvermischung befüllt wird, **dadurch gekennzeichnet, dass**
- auf dem Füllstück (4) ein Füllrohr (5) zum Befüllen des Zwischenraumes (8) aufgesetzt ist, wobei
- eine Zentrierscheibe (6) aus Kunststoff, bevorzugt aus PU, am unteren Ende der Pressmatrize (3) angebracht ist und am oberen Ende der Pressmatrize (3) ein Zentrierteil (7) auf dem Füllstück (4) aufgesteckt ist, wobei das Zentrierteil (7) und Füllrohr (5) sind fest miteinander verbunden sind.

12. Einfüllvorrichtung nach Anspruch 11, **dadurch gekennzeichnet, dass** das Außenrohr (2) ein Stahlrohr und die Pressmatrize (3) ein PU-Rohr ist.

## Claims

1. Method for producing a tubular penetrator for a kinetic energy projectile with a fragmentation effect, having the following steps:
- a filling device, consisting of an outer tube (2) with an extrusion die (3) located therein as well as a filler piece (4), is filled with a metal powder mixture in an intermediate space (8), formed between the filler piece (4) and the extrusion die (3), and said space is then closed,
- for compacting the metal powder, the filling device (1) is placed in a hydrostatic pressing system and the metal powder mixture is pressed to form a green preform,
- the green preform is subsequently sintered in one or more passes through a furnace, for which purpose the green preform is subjected to a preselected time/temperature progression, so that it is ensured that a melt forms and contracts uniformly in all directions, so that after the sintering a geometrically desired solid body is obtained,
- after the sintering, the solid body is subjected to a heat treatment, whereby the tensile strength and elongation at break can be set.

2. Method according to Claim 1, **characterized in that** the heat treatment is preferably an annealing process, in which the annealing under a high vacuum below the melt temperature of the binder leads to a phase change.

3. Method according to Claim 2, **characterized in that**, during the subsequent quenching, the state of the material, and consequently the properties of the material, are fixed.

4. Method according to one of Claims 1 to 3, **characterized in that**, after the heat treatment, the solid body is subjected to a forging process, whereby the yield stress and tensile strength increase.

5. Method according to one of Claims 1 to 4, **characterized in that** the filling of the filling device with the metal powder is performed by way of a filling tube (5), which is placed on the filler piece (4) and allows filling between the filler piece (4) and the extrusion die (3).

6. Method according to one of Claims 1 to 5, **characterized in that** the filling tube (5) is removed after the filling of the filling device.

7. Method according to Claim 6, **characterized in that**, after the removal of the filling tube (5) and centring part (7), the metal powder mixture is subsequently topped up manually to the desired level above the filler piece (4).

8. Method according to one of Claims 1 to 7, **characterized in that** the closing of the intermediate space (8) is performed by a plug (9).

9. Method according to one of Claims 1 to 8, **characterized in that** it concerns a tungsten heavy metal alloy with 80-98% by weight tungsten and at least one second component from the group Ti, V, Cr, Mn, Fe, Co, Ni, Mo or any combination thereof.

10. Method according to one of Claims 1 to 9, **characterized in that** the fragmentation effect of the penetrators can be set by way of the ratio of the inside diameter (dᵢ) to the outside diameter (dₐ) and the corresponding material or material compositions.

11. Filling device for producing a tubular penetrator for a kinetic energy projectile with a fragmentation effect for realizing the method according to one of Claims 1 to 10, comprising an outer tube (2), an extrusion die (3), attached concentrically in the outer tube (2), and a filler piece (4), whereby there forms between the extrusion die (3) and the filler piece (4) an intermediate space (8), which is filled with a metal powder mixture, **characterized in that**
- a filling tube (5) for filling the intermediate space (8) is placed on the filler piece (4),
- a centring disc (6) of plastic, preferably of PU, being attached to the lower end of the extrusion die (3) and a centring part (7) being fitted on the filler piece (4) at the upper end of the extrusion die (3), the centring part (7) and the filling tube (5) being fixedly connected to one another.

12. Filling device according to Claim 11, **characterized in that** the outer tube (2) is a steel tube and the extrusion die (3) is a PU tube.

## Revendications

1. Procédé de fabrication d'un pénétrateur tubulaire pour munition propulsée à fragmentation, le procédé présentant les étapes suivantes :
un ensemble de remplissage constitué d'un tube extérieur (2) dans lequel est située une matrice de presse (3) ainsi qu'une pièce de remplissage (4) est rempli d'un mélange de poudre métallique dans un espace intermédiaire (8) formé entre la pièce de remplissage (4) et la matrice de presse (3), l'espace intermédiaire étant ensuite fermé,
pour comprimer la poudre métallique, l'ensemble de remplissage (1) est placé dans une presse hydrostatique et le mélange de poudre métallique est comprimé pour former une pièce crue,
la pièce crue est ensuite frittée en un ou plusieurs passages dans un four, la pièce crue subissant à cet effet une évolution présélectionnée de la température en fonction du temps de manière à garantir la formation d'un bain de fusion qui se contracte uniformément dans toutes les directions, de telle sorte qu'après le frittage, on obtienne un corps solide de géométrie souhaitée et
après le frittage, le corps solide subit un traitement thermique qui permet d'établir sa résistance en traction et son allongement à la rupture.

2. Procédé selon la revendication 1, **caractérisé en ce que** le traitement thermique est de préférence un traitement de recuit dans lequel le recuit réalisé sous vide poussé et en dessous de la température de fusion du liant conduit à une conversion de phase.

3. Procédé selon la revendication 2, **caractérisé en ce que** lors de la trempe ultérieure, l'état du matériau et donc les propriétés du matériau sont fixées.

4. Procédé selon l'une des revendications 1 à 3, **caractérisé en ce qu'**après le traitement thermique, le corps solide subit une opération de forgeage qui augmente la contrainte d'écoulement et la résistance en traction.

5. Procédé selon l'une des revendications 1 à 4, **caractérisé en ce que** le remplissage de l'ensemble de remplissage par la poudre métallique s'effectue par un tube de remplissage (5) placé sur la pièce de remplissage (4) et permettant de remplir l'espace situé entre la pièce de remplissage (4) et la matrice de presse (3).

6. Procédé selon l'une des revendications 1 à 5, **caractérisé en ce que** le tube de remplissage (5) est enlevé après le remplissage de l'ensemble de remplissage.

7. Procédé selon la revendication 6, **caractérisé en ce qu'**après l'enlèvement du tube de remplissage (5) et de la pièce de centrage (7), le mélange de poudre métallique est versé à la main jusqu'à la hauteur souhaitée au-dessus de la pièce de remplissage (4).

8. Procédé selon l'une des revendications 1 à 7, **caractérisé en ce que** la fermeture de l'espace intermédiaire (8) s'effectue par un bouchon (9).

9. Procédé selon l'une des revendications 1 à 8, **caractérisé en ce que** l'alliage est un alliage de métaux lourds et de tungstène contenant de 80 à 98 % en poids de tungstène et au moins un deuxième composant de l'ensemble constitué par Ti, V, Cr, Mn, Fe, Co, Ni, Mo ou une quelconque de leur combinaison.

10. Procédé selon l'une des revendications 1 à 9, **caractérisé en ce que** l'effet de fragmentation du pénétrateur peut être ajusté par l'intermédiaire du rapport entre le diamètre intérieur (dᵢ) et le diamètre extérieur (dₐ) et du matériau ou de la composition de matériau correspondant.

11. Ensemble de remplissage permettant la fabrication d'un pénétrateur tubulaire pour munition propulsée à fragmentation en vue de la réalisation du procédé selon l'une des revendications 1 à 10, présentant un tube extérieur (2), une matrice de presse (3) disposée concentriquement dans le tube extérieur (2) et une pièce de remplissage (4), un espace intermédiaire (8) se formant entre la matrice de presse (3) et la pièce de remplissage (4) et étant rempli d'un mélange de poudre métallique,
**caractérisé en ce que**
un tube de remplissage (5) est placé sur la pièce de remplissage (4) pour remplir l'espace intermédiaire (8),
un disque de centrage (6) en matière synthétique et de préférence en PU est placé à l'extrémité inférieure de la matrice de presse (3) et une pièce de centrage (7) est placée sur la pièce de remplissage (4), la pièce de centrage (7) et le tube de remplissage (5) sont reliés solidairement l'une à l'autre.

12. Ensemble de remplissage selon la revendication 11, **caractérisé en ce que** le tube extérieur (2) est un tube en acier et la matrice de presse (3) un tube en PU.
